# EUROPÄISCHE PATENTSCHRIFT

(11) **EP 1 023 738 B1**
(45) Veröffentlichungstag und Bekanntmachung des Hinweises auf die Patenterteilung: **21.03.2007**
(21) Anmeldenummer: 98949001.6
(22) Anmeldetag: 01.10.1998
(51) Int. Cl.: H01F 41/04, H01F 6/06

(54) **VERFAHREN ZUR HERSTELLUNG EINER SPULE AUS EINEM HOCHTEMPERATURSUPRALEITERMATERIAL UND HOCHTEMPERATURSUPRALEITENDE SPULE MIT GERINGEM WECHSELSTROMVERLUST**
METHOD FOR PRODUCING A COIL FROM A HIGH TEMPERATURE SUPERCONDUCTIVE MATERIAL, AND A HIGH TEMPERATURE SUPERCONDUCTIVE COIL WITH LOW ALTERNATING CURRENT LOSS
PROCEDE DE PRODUCTION D'UNE BOBINE EN MATERIAU SUPRACONDUCTEUR HAUTE TEMPERATURE ET BOBINE SUPRACONDUCTRICE HAUTE TEMPERATURE A FAIBLE DEPERDITION EN COURANT ALTERNATIF

(30) Priorität: 13.10.1997 DE 19744984; 11.09.1998 DE 19841636
(43) Veröffentlichungstag der Anmeldung: 02.08.2000
(73) Patentinhaber: Nexans SuperConductors GmbH, 50351 Huerth (DE)
(72) Erfinder: EHRENBERG, Jürgen, D-50354 Hürth (DE); BOCK, Joachim, D-50374 Erftstadt (DE); BROMMER, Günter, D-65185 Wiesbaden (DE)
(74) Vertreter: Feray, Valérie
(86) Internationale Anmeldenummer: PCT/EP1998/006262
(87) Internationale Veröffentlichungsnummer: WO 1999/022386

(56) Entgegenhaltungen:
- EP-A- 0 286 410
- EP-A- 0 462 409
- US-A- 4 970 483
- FABBRICATORE P ET AL: "ELECTRICAL PROPERTIES OF SUPERCONDUCTING BI-BASED SILVER SHEATHED WIRES AND COILS" IEEE TRANSACTIONS ON MAGNETICS, Bd. 30, Nr. 4, PART 02, 1. Juli 1994, Seiten 2332-2335, XP000459312
- HOLESINGER T G ET AL: "Isothermal melt processing of Bi2Sr2CaCu2Oy round wire" PHYSICA C, Bd. 253, Nr. 1-2, 20. Oktober 1995, Seite 182-190 XP004076966

## Beschreibung

Die Erfindung betrifft ein Verfahren zur Herstellung einer Spule aus einem Hochtemperatursupraleitermaterial. Supraleitende Spulen werden zur Montage von Transformatoren für starke Ströme mit einer Stromstärke von üblicherweise weit mehr als 50 A, von Magneten insbesondere für Forschungszwecke, in der Hochenergiephysik, in Erzscheidern, in der Fertigung von Halbleitermaterialien sowie für medizinische Zwecke wie z.B. Kernspintomographen sowie für resistive Strombegrenzer benötigt.

Spulen aus einem Hochtemperatursupraleitermaterial z.B. auf Basis Wismut-(Blei)-Strontium-Calcium-Kupfer-Oxid (= BSCCO bzw. PbBSCCO) oder Seltenerdelement(e)-Erdalkalielement(e)-Kupfer-Oxid (= YBCO) sind bereits bekannt. Da Yttrium bei der letzten genannten Werkstoffklasse üblicherweise und auch im Sinne dieser Anmeldung zu den Seltenerdelementen gezählt wird, da Yttrium meistens als das wichtigste oder alleinige Seltenerdelement bei dieser Werkstoffklasse angesehen wird und da Barium das wichtigste und oft einzige Erdalkalielement ist (B für Barium), wird im folgenden die Bezeichnung "YBCO" für diese Werkstoffklasse verwendet.

Spulen, die aus gewickeltem supraleitenden Draht aufgebaut sind, weisen heute üblicherweise eine Spulenlänge von 50 mm bis 110 mm und eine Länge des supraleitenden Drahtes von 40 mm bis 80 m, beispielsweise einen Spulenaußendurchmesser von 49 mm und beispielsweise einen Spuleninnendurchmesser von 13 mm auf. Sie werden heute als Hochtemperatursupraleiter vorwiegend aus einem BSCCO-Material mit höheren Anteilen an den Phasen BSCCO 2212 bzw. BSCCO 2223 mit Umhüllung durch eine Silberlegierung gefertigt. Tieftemperatursupraleitende Spulen enthalten meistens Niob-Titan, Niob-Zinn oder Niob-Aluminium. Derartige Spulen dienen heute meistens bei der Temperatur des flüssigen Heliums von 4,2 K bzw. von flüssigem Stickstoff bei 77 K als Magnete.

Sie können als hochtemperatursupraleitende Einsatzspulen in Supraleitermagneten zusammen mit Tieftemperatursupraleiterspulen im Gleichstrombetrieb verwendet werden. Diese Magnetsystemen dienen vorzugsweise zum Aufbau von sehr homogenen Magnetfeldern und werden insbesondere in der Kernspintomographie MRI eingesetzt. Sie sind auch Voraussetzung, um starke Ablenkungsmagnetfelder in Teilchenbeschleunigern aufzubauen.

Sie können auch als Wechselstromspulen in Transformatoren Verwendung finden, um als Sekundär- bzw. Primärspule in Kern- oder Manteltransformatoren für die Wechselspannungsumformung zu dienen.

Supraleitende Spulen können auch als resistive Strombegrenzer, insbesondere bei Wechselstrom, eingesetzt werden, um die Entstehung hoher Kurzschlußströme, besonders in Kraftwerken, zu vermeiden und einer Zerstörung von Anlagenteilen wie Generatoren und Transformatoren vorzubeugen. Hierbei sind insbesondere die außerordentlich kurzen Ansprechzeiten von Vorteil.

Die wenigsten supraleitenden Spulen werden heute in der Praxis eingesetzt. Sie werden aus einem hochtemperatursupraleitenden Draht, der mit dem Oxide-Powder-in-Tube-Verfahren (OPIT) hergestellt wurde, gewickelt. Die Metallummantelung besteht üblicherweise aus einer Legierung mit einem elektrisch leitenden Edelmetall, das im Einsatz dazu führt, daß ein gewisser Teil des transportierten Stromes zur Ausbildung von Abschirmströmen führt und somit zu zusätzlichen elektrischen Verlusten, den Wechselstromverlusten, führt.

Wechselstromverlustenergie wird in Wärme umgewandelt und muß dann durch die Kühlung abtransportiert werden. Im Supraleitermaterial werden mit der Umpolung des Wechselstromes auch die magnetischen Eigenfelder ständig geändert; die dabei dissipierte Energie - hysteretische Verluste genannt - trägt wesentlich zu den Wechselstromverlusten bei. Dünne Drahtfilamente führen dabei zu geringeren Wechselstromverlusten als dicke Wandstärken. Die Wechselstromverluste sind daher wesentlich von der Frequenz und von der Wandstärke bzw. dem Durchmesser der supraleitenden Körper bzw. Filamente abhängig.

Die mit dem Wechselstrom verbundenen magnetischen Wechselfelder induzieren in einem konventionellen elektrischen Leiter wie metallischen Leitern, also etwa in Silberlegierungen, Wirbelströme. Aufgrund der normalleitenden Eigenschaften des metallischen Materials bedingt dies resistive Verluste entsprechend dem Ohm'schen Gesetz. Die Wechselstromverluste nehmen jedoch mit abnehmendem Widerstand des Normalleiters zu. Daher sind auch die Wechselstromverluste in Silberlegierungen bei 20 K deutlich größer als bei 77 K. Schließlich können auch Wechselstrom-Kopplungsverluste bei nahe beieinanderliegenden Körpern wie z.B. in einem Filamentbündel auftreten. Alle drei Verlustmechanismen steigen exponentiell mit n = 3 und daher drastisch mit der Stromstärke und linear mit der Frequenz an. Die Werte des Wechselstromverlustes sind auch von der Probengeometrie und Leiteranordnung abhängig und können daher nur unter standardisierten Meßbedingungen verglichen werden.

Diese Stromverluste hat man zu verringern versucht, indem der Anteil des verwendeten Metalls verringert wurde und gegebenenfalls auch isolierende Zwischenschichten eingebracht oder elektrisch geringer leitende Legierungen gewählt wurden. Trotzdem ist der Anteil der Abschirmströme immer noch hoch geblieben.

Mit OPIT-Draht werden üblicherweise Spulen gefertigt, die auch aufgrund der Drahtabmessungen nur relativ kleine Ströme etwa in der Größenordnung von bis zu 20 A tragen können, so daß meistens sehr viele Wicklungen erforderlich sind.

Sie können z.B. mit hochtemperatursupraleitenden Drähten, die nach dem OPIT-Verfahren gefertigt wurden, hergestellt werden. Bei dem OPIT-Verfahren werden besonders feinkörnige Pulver mit der chemischen Zusammensetzung eines Supraleiters in ein vorwiegend Silber enthaltendes Rohr eingefüllt und z.B. durch Walzen im Querschnitt verringert, verdichtet, texturiert, geglüht und zu dem gewünschten Supraleitermaterial umgesetzt bzw. weiter kristallisiert. Diese Drähte haben oft einen Durchmesser von 0,1 bis 0,3 mm einschließlich ihrer Metallummantelung. Sie sind fast immer mit einem Silber-haltigen Metallrohr ummantelt. Das Verfahren ist vergleichsweise aufwendig und dauert insgesamt sehr lange; die reine Prozeßzeit beträgt meistens heute mehr als 1 Monat. Die hieraus gefertigten Spulen haben den Nachteil, daß ihre Herstellung sehr aufwendig ist und - bedingt durch die eingesetzte Qualität des Supraleiterpulvers und die nachfolgenden Schritte der mechanischen und thermischen Behandlung - sehr große Leistungsunterschiede auftreten bis hin zum Verlust der supraleitenden Eigenschaften bei 77 K.

Aufgrund der heute oft noch zu geringen Stromtragfähigkeiten und zu hohen Wechselstromverluste vieler supraleitender Bauteile ist deren Einsatz begrenzt. Eine Weiterentwicklung derartiger Bauteile ist erforderlich, damit noch größere Ströme durch diese Bauteile supraleitend und verlustarm bzw. verlustfrei fließen können.

Wenn die kritische Stromdichte J_{c} überschritten wird, bricht die Supraleitfähigkeit zusammen und der Supraleiter wird zum Normalleiter. Dies steht mit dem stärkeren Erwärmen des Leiters und gegebenenfalls mit dem Aufschmelzen des supraleitenden Materials in Zusammenhang.

Für die Herstellung von Hochtemperatursupraleitern geringer Wechselstromverluste bzw. hoher kritischer Stromdichte ist es erforderlich, das supraleitende Material bezüglich Reinheit, Phasenreinheit, Phasenzusammensetzung, Kristallisationsgrad und Orientierung zu optimieren.

Besonders große Querschnitte oder große Breiten bzw. große Wandstärken wären wegen der damit weitaus höheren kritischen Stromdichte und Stromtragfähigkeit vorteilhaft. Bei der Herstellung sind nichtsupraleitende Fremdkörper und Gaseinschlüsse im Querschnitt zu vermeiden, da sie die elektrischen Eigenschaften beeinträchtigen.

Hochtemperatursupraleitermaterialien auf Basis YBCO wären wegen Ihrer besonders günstigen Werte der kritischen Stromdichte und Stromtragfähigkeit für die Verwendung in Spulen besonders vorteilhaft; jedoch lassen sie sich bisher nicht geeignet zu Drähten ausziehen.

US 4,970,483 beschreibt eine Spule aus YBCO, die u.a. durch isostatisches Pressen und Sintern eines Rohrabschnittes und anschließendes Sägen hergestellt wurde, wobei bei der Bearbeitung keine Stabilisierung verwendet wurde. Daher ist die Handhabung und Bearbeitung derartiger Spulen mit äußerster Vorsicht durchzuführen und unterliegt einem hohen Risiko, daß hierbei irreparable Beschädigungen eingebracht werden.

Es bestand daher die Aufgabe, ein Verfahren zur Herstellung von supraleitenden Spulen vorzuschlagen, mit dem es möglich ist, weitgehend oder gänzlich rißfreie supraleitende Spulen aus massiven Materiallen herzustellen, und die Spulen bezüglich ihrer supraleitenden Eigenschaften weiter zu verbessern. Vorzugsweise sollten diese Spulen keine metallische Ummantelung aufweisen.

Die Aufgabe wird gelöst mit einem Verfahren entsprechend Anspruch 1 und mit einer Spule entsprechend einem der Ansprüche 20 bis 32.

Als Ausgangsmaterial für den Formkörper, der erfindungsgemäß behandelt wird, kommt ein Formkörper aus einem vorgebrannten, gesinterten oder nachgegichten supraleitenden Material in Frage. Grundsätzlich müssen die Prozeßschritte des Vorbrennens wie z.B. Kalzinieren, des Sinterns und gegebenenfalls des Nachglühens, die in einem einzigen Brand oder in mehreren, u.U. auch wiederholten, Teilschritten durchgeführt werden, durchlaufen werden, um zu einem hochwertigen Supraleitermaterial zu gelangen. Andererseits kann zu Beginn des erfindungsgemäßen Verfahrens auch bereits von einem hochwertigen supraleitenden Material ausgegangen werden, das einen hohen Anteil an einer oder mehreren supraleitenden Phasen aufweist.

Das supraleitende Material enthält vorzugsweise mindestens eine der supraleitenden Phasen mit einer Zusammensetzung im wesentlichen auf der Basis (Bi,Pb)-Ea-Cu-O, (Y,SE)-Ea-Cu-O oder (Ti,Pb)-(Ea,Y)-Cu-O, wobei Ea für Erdalkalielemente und insbesondere für Ba, Ca oder/und Sr steht. Hierbei weisen die auftretenden Phasen insbesondere eine Zusammensetzung auf von annähernd (Bi,Pb)₂(Sr,Ca)₂Cu₁Oₓ, (Bi,Pb)₂(Sr,Ca)₃Cu₂O_{x"}, (Bi,Pb)₂(Sr,Ca)₄Cu₃O_{x"'}, (Y,SE)₁Ba₂Cu₃O_{y'}, (Y,SE)₂Ba₁Cu₁O_{y"}, (Tl,Pb)₂(Ba Ca)₂Cu₁O_{z'}, (Tl,Pb)₂(CaBa)₃Cu₂O_{z"}, (Tl,Pb)₂(Ca Ba)₄Cu₃O_{z"'}, (Tl,Pb)₁(Ca Ba)₃Cu₂O_{z""}, (Tl,Pb)₁(Ca Ba)₄Cu₃O_{z""'}. In manchen Fällen empfiehlt es sich, daß das supraleitende Material neben der oder den supraleitenden Phasen einen Gehalt an einer oder mehreren Verbindungen aufweist, die erst oberhalb von 950 °C schmelzen und sich nicht unterhalb von 950 °C zersetzen, insbesondere an BaSO₄, SrSO₄ oder/und (Ba,Sr)SO₄.

Besonders bevorzugt ist ein Supraleitermaterial, das möglichst stark texturiert und dabei möglichst so orientiert ist, daß die Plättchenebenen, die der Ebene der besten Supraleitfähigkeit entsprechen, weitgehend in Richtung des Spulenverlaufes ausgerichtet sind. Das ist insbesondere dann möglich, wenn ein im Schmelzgußverfahren, insbesondere ein in einem Schleudergußverfahren hergestellter Formkörper verwendet wird. Insbesondere eignen sich Formkörper, die nach einem Verfahren wie in DE-A-38 30 092, EP-A-0 451 532, EP-A-0 462 409 oder/und EP-A-0 477 493 beschrieben hergestellt wurden; diese Publikationen gelten aufgrund ihres Zitats als vollständig in die Beschreibung einbezogen.

Als Ausgangsgeometrie des supraleitenden Formkörpers ist ein Stab oder ein Rohr, ein Quader, ein Quader mit stark verrundeten Kantenbereichen oder eine ähnliche Geometrie, vor allem mit im wesentlichen zylindrischer Außengeometrie, geeignet. Vollkörper können durch mechanische Bearbeitung in entsprechende Hohlkörper überführt werden. Der Formkörper sollte ggbfs. eine möglichst gleichmäßige Wandstärke, insbesondere einen zylindrischen Hohlraum konzentrisch zu der Außenfläche, aufweisen. Grundsätzlich können jedoch auch andere Querschnitte für den Formkörper und den Hohlraum verwendet werden. Der Hohlraum muß nicht konzentrisch zu der Außenfläche liegen und muß nicht eine gleichmäßige Wandstärke aufweisen. Die zu fertigende Spule weist üblicherweise eine zylindrische oder im wesentlichen zylindrische Grundform auf. Diese Spule kann ggbfs. Form- und Winkelabweichungen insbesondere bezüglich der Abweichung von der Rundheit eines Zylinders und der Abweichung vom rechten Winkel der Zylinderachse von der Ebene, von der aus ein Winkel des Spulenganges aus bestimmt wird, aufweisen.

Das erfindungsgemäße Verfahren dient zur Herstellung von supraleitenden Spulen bzw. Spiralen aus Hohlkörpern, die unterschiedliche Supraleitermaterialien enthalten können und unterschiedliche Geometrien aufweisen können, besonders aber zur Herstellung von hochtemperatursupraleitenden Spulen (HTSL-Spulen) wie z.B. auf Basis von Wismut-Strontium-Calcium-Kupfer-Oxid. Die Spulen können aus Rohren oder ähnlichen Hohl- oder Vollkörpern gefertigt werden und besitzen an ihren Enden bevorzugt Kontaktflächen, die vorzugsweise aus Silberblechen geformt werden. Diese Kontakte können aber auch über eingebrannte Metallkontakte, Blechkontakte auf Basis anderer Metalle als Silber oder gegebenenfalls über keinerlei elektrisch leitende Kontaktflächen verfügen.

Supraleitende Körper der beschriebenen Art und Geometrie besitzen in der Regel einen elektrischen Gesamtwiderstand < 0,1 Ohm, gemessen bei Raumtemperatur, der vor Beginn der eigentlichen Arbeiten mittels einer 2-Punkt-Messung überprüft werden sollte. Da rohrförmige Körper, die aus oxidischen Supraleitermaterialien hergestellt wurden, überwiegend keramische Eigenschaften aufweisen, sind sie im Regelfall riß- und bruchanfällig, insbesondere bei einer weiterführenden mechanischen Bearbeitung. Aus diesem Grund ist es erforderlich, die supraleitenden oder bei weiterer thermischer Behandlung supraleitenden Körper, vorzugsweise BSCCO-Rohre, durch entsprechende Maßnahmen zumindest außen, ggbfs. auch innen zu stabilisieren. Je nach der Handhabung kann es bei nur außen stabillisierten Körpern dazu kommen, daß die fertige Spule mehr An- oder/und Mikrorisse aufweist, die die Stromtragfähigkeit absenken, als eine auch innen stabilisierte Spule. Daher kann es vorteilhaft sein, einen außen verstärkten Körper innen mit einer als Innenverstärkung wirkenden Halterung fest zu verbinden und den Schritt des Patentanspruches 4 beim Herstellen zu nutzen.

Dazu wird vorzugsweise eine Außcnhtsbilisierung auf die Oberfläche des Supraleiterrohres aufgebracht vor dem Einbringen von Ein- oder Durchschnitten zur Erzeugung der Spulengänge. Diese Außenstabilisierung kann durch Umwicklung des Rohrkörpers mit geeigneten, selbstklebenden Bändern, mit klebstoffgetränkten, organischen bzw. anorganischen Geweben (z.B. Baumwollagen, Glasfasermatten, Hanfkordel), mit selbsthärtenden Ein- oder Mehrkomponenten-Klebstoffgemischen (z.B. Styrolharze, Epoxidharze), mit Verbundmateriallen auf Basis organischeroder/und anorganischer Kleber- und Gewebekomponenten (z.B. Textilgewebe und Gipsmasse), durch Einkleben des Supraleiterrohres in paßgenaue Metall-, Holz- oder Kunststoffrohre bzw. durch Umgießen der Außenhülle des Supraleiterrohres mit niedrigschmeizenden Metallen, Metallegierungen, Kunststoffen oder/und anorganischen Bindern (z.B. auf Basis Zinn, Wood'sche Legierung, Wachs, Polyethylen PE, Gips, Zement) hergestellt werden. Bei Anwendung anorganischer Bindersysteme muß allerdings beachtet werden, daß diese meistens in wässriger Lösung suspensiert sind, so daß vor deren Einsatz das feuchtigkeitsempfindliche Supraleitermaterial mit einer Lackschicht oder anderen wasserbeständigen Beschichtungen zu versiegeln ist.

Nach dem Auftrag der Außenstiabillsierung auf die Oberfläche des Supralelterrohres kann eine Halterung eingepaßt werden, die hauptsächlich zum Einspannen des Supraleiterrohres in entsprechende Werkzeuge bzw. Werkzeugmaschinen (z.B. Schraubstock, Drehbank) dient. Sie wird vorzugsweise in einen zylinderförmigen Hohlraum eingepaßt. Das Einpassen einer Halterung empfiehlt sich insbesondere bei Rohrdurchmessern größer als etwa 30 bis 120 mm Außendurchmesser bzw. bei Rohrwandstärken kleiner als etwa 5 mm, ist aber sowohl von der Rohbruchfestigkeit des Materials, als auch den eingesetzten Kräften und der Geometrie abhängig. Da diese Halterung große Kräfte aufnehmen muß, insbesondere Scherkräfte, verursacht durch mechanische Bearbeitungsvorgänge, sollte sie zweckmäßigerweise aus einem dickwandigen metallischen Rohr, einer Vollmetallstange oder einem dicken metallischen Gewinderohr bestehen. Es können aber auch andere Materialien verwendet werden wie z.B. Holzstäbe, Vierkanthölzer, dickwandige Kunststoffrohre oder Vollstäbe aus Kunststoff. Alle Halterungen sollten bevorzugt, um ihre Aufgabe als Einspannhilfe erfüllen zu können, wenigstens 100 mm über die jeweiligen Enden des Supraleiterrohres hinausragen.

Die Verbindung des supraleitenden Rohres mit der darin befindlichen Halterung kann beispielsweise wie folgt vorgenommen werden:
**a)** durch das Ausfüllen des Zwischenraumes mit selbsthärtenden Ein- oder/und Mehrkomponentenklebstoffmischungen, mit niedrigschmelzenden Metallen oder/und Metallegierungen, mit Kunststoffen, Wachs oder/und - nach Lackpräparation oder ähnlicher Abdichtung - mit anorganischen Bindersystemen,
**b)** durch Umwicklung der Halterung mit selbstklebenden Bändern oder/und Verbundsystemen aus organischen- bzw. anorganischen Geweben, vorzugsweise kombiniert mit selbsthärtenden organischen- oder anorganischen Klebern, solange bis ein paßgenauer Zylinder entstanden ist, auf den das supraleitende Rohrstück aufgeklebt werden kann,
**c)** durch Aufschrauben eines mit einer Innenbohrung versehenen Zylinderabschnitts aus Holz, Metall, Legierung oder Kunststoff, das über die Halterung geschoben werden kann und paßgenau zum Innendurchmesser des supraleitenden Rohres gefertigt ist, so daß dieses dann darauf aufgeklebt werden kann,
**d)** durch Einführen eines flexiblen Zylinderabschnitts, z.B. aus Weichschaumkunststoff oder Styropor, in den Raum zwischen der Halterung und der Innenwandung des supraleitenden Rohres, das dann z.B. mittels geeigneter Schraubvorrichtungen - wie z.B. einer metallischen Halterung ausgeführt als Gewindestange, mit einer kreisförmigen metallischen Platte mit einem Durchmesser, der kleiner ist als der Innendurchmesser des supraleitenden Rohres, und einer Mutter auf der Gewindestange zum Niederdrücken der kreisförmigen Metallplatte - paßgenau in den auszufüllenden Zwischenraum hineingedrückt werden kann.

Wenn die Stabilisierungsmaßnahmen für das supraleitende Rohr abgeschlossen sind, kann auf der Außenverstärkung oder der Außenfläche des Formkörpers der vorgesehene Gewindeverlauf mit entsprechender Steigung aufgezeichnet werden. Danach kann entweder die sofortige Durchtrennung des supraleitenden Materials entlang des vorgegebenen Spiralverlaufs erfolgen z.B. mittels Sägens, Drehens oder Fräsens bzw. insbesondere im Fall geringer Wandstärken des supraleitenden Rohres nach Entfernen der entsprechenden Außenverstärkung im Bereich der Spiralkennzeichnung z.B. durch Auflösung des Supraleitermaterials in geeigneten Säuren bzw. Laugen oder - nach Verfüllung der Außenschnitte und Entfernens des Innenkerns - durch Abdrehen des supraleitenden Materials, bis die von außen aufgebrachte Füllmasse sichtbar wird.

Da das supraleitende Material riß- und bruchanfällig ist, empfiehlt es sich, die eingearbeiteten Schnitte vorzugsweise umgehend zur Stabilisierung der Spule zu verfüllen. Hierbei kann zusätzlich oder alternativ ein Auftrag z.B. eines der nachfolgenden Klebstoffsysteme auf den Außenflächen des Supraleitermaterials erfolgen. Sowohl die Verfüllung der Einschnitte/Durchschnitte, als auch der Auftrag auf den Außenflächen wird im folgenden als Außenverstärkung bezeichnet. Der Auftrag auf den Innenflächen des Hohlraumes wird als Innenverstärkung bezeichnet. Diese Verstärkungen erfolgen zweckmäßigerweise z.B. durch Verwendung von selbsthärtenden Ein- bzw. Mehrkomponentenklebstoffsystemen, die mit feinen Keramikpulvern wie z.B. Aluminiumnitrid, Siliciumnitrid, Aluminiumoxid oder/und Siliciumdioxid vermischt sein können. Es können aber auch Klebstoffsysteme auf rein organischer Basis verwendet werden wie z.B. Kleber vermischt mit Holzmehl oder feinen Baumwoll- bzw. Hanfschnüren, die in die Schnitte eingefügt bzw. eingelegt und dann verklebt werden. Alternativ können auch Klebstoffsysteme auf anorganischer Basis wie z.B. Gips- oder Zementmischungen verwendet werden, wiederum unter der Voraussetzung einer zuvor durchgeführten Lackimprägnierung oder Beschichtung wie z.B. aus Kunststoffschmelzen aus Polyethylen PE oder Polyvinylchlorid PVC.

Nach Abschluß der Herstellung der Außenverstärkung wird die im Inneren der rohrförmigen Spule befindliche Halterung entfernt und ggbfs. die Innenverstärkung. Ist eine indirekte Durchtrennung des Supraleitermaterials durch weiteres, innenseitiges Abdrehen vorgesehen, so entfällt die Verfüllung etwaiger, schon frei vorliegender Schnitte. Anderenfalls werden die Schnittspalten vorzugsweise, wie schon zuvor bei den Außenschnitten geschehen, mit entsprechenden Materialien ausgefüllt. Gegebenenfalls wird die Außenverstärkung, die über den Außendurchmesser der Spule hinausragt oder/und die Innenverstärkung, die über den Innendurchmesser der Spule hinausragt, teilweise oder gänzlich abgearbeitet. Die (restliche) Außen- oder/und Innenverstärkung kann gegebenenfalls auch beim Anwender entfernt werden.

Die Außenverstärkung kann die Spulengänge außerhalb der Einschnitte/Durchschnitte zwischen den Spulengängen oder/und direkt zwischen den Spulengängen verbinden, oder/und eine Innenverstärkung kann mechanisch verstärken. Die Verwendung einer Verstärkung, bei der die Zwischenräume zwischen den angrenzenden Spulengängen nicht verfüllt sind, ist für eine bessere Kühlung günstig. Umgekehrt ist es für die mechanische Stabilität günstig, gerade diese Zwischenräume zwischen den angrenzenden Spulengängen verfüllt zu haben, da Spulen im Wechselfeld in der Regel vibrieren und somit mechanisch belastet sind. Die Verfüllung dieser Zwischenräume muß jedoch im wesentlichen mit einem nichtleitenden Material erfolgen, um Wirbelströme nicht zu verstärken. Die fertige Spule muß jedoch zumindest in den Zwischenräumen, am Außendurchmesser oder am Innendurchmesser verstärkt sein.

Zum Abschluß kann die Außenstabilisierung in Abhängigkeit von ihrer Art und den Erfordernissen von der Oberfläche der supraleitenden Spule bzw. Spirale entfernt werden - also an den Kontaktflächen für den elektrischen Anschluß - und kann daran anschließend nochmals der elektrische Gesamtwiderstandswert der Spule bei Raumtemperatur mittels einer 2-Punkt-Messung bestimmt werden, um sie auf ein Beeinträchtigung insbesondere durch Anrisse oder/und Risse zu prüfen. Gegebenenfalls empfiehlt sich aus Gründen der Stabilität danach ein erneutes Aufbringen einer Außenverstärkung, evtl. auf die metallisierten Kontaktbereiche.

Um Spulen mit mehreren möglichst konzentrisch angeordneten Wicklungen fertigen zu können, können Spulen mit entsprechend unterschiedlichen Durchmessern gewählt werden, deren Wicklungen in ausreichendem Abstand - mindestens 0,1 mm, vorzugsweise mindestens 0,3 mm - voneinander gehalten werden können, an ihren Enden fest und ohne Unterbrechung des supraleitenden Materials verbunden werden. Das kann beispielsweise nach einem Verfahren wie in EP-A-0 442 289 beschrieben erfolgen; diese Publikation gilt aufgrund ihres Zitats als vollständig in die Beschreibung einbezogen. Hierbei können nichtleitende oder metallische Verstärkungen, insbesondere im Bereich um die Fügestellen, von Vorteil sein, um die mechanische Stabilität zu erhöhen.

Alternativ können mono-, bi- oder multifilare Spulen dadurch hergestellt werden, daß Einschnitte in einen Formkörper derart eingebracht werden, daß der resultierende Formkörper die Geometrie einer mono-, bi- oder multifilaren Spule aufweist. Die Einschnitte werden vorteilhaft entlang des vorgezeichneten Spiralverlaufs mittels mechanischer Trennvorgänge wie z.B. Sägen, Fräsen, Bohren, Drehen etc. eingebracht und anschließend mit einer der schon zuvor beschriebenen Klebstoffkombinationen ausgefüllt. Zur Herstellung der bi- bzw. multifilaren Spulengeometrie wird - nach Abschluß der oben beschriebenen Trennarbeiten - ein Spulenende mittels Sägen, Fräsen, Bohren, Drehen etc. bevorzugt so geteilt, daß - nach dem Einschneiden des gegenüberliegenden Spulenendes an weiteren Stellen - gegenläufige Spiralgänge entstehen.

Das Einbringen von Einschnitten in einen Formkörper für bi- oder multifilare Spulen ist insoweit gegenüber dem Zusammenfügen von monofilaren oder z.B. in einem Sonderfall von zwei bifilaren Spulen von Vorteil, daß mögliche Qualitätseinbußen an der Fügestelle vermieden werden. Rechteckige Querschnitte der Spulengänge stören grundsätzlich nicht. Aus mechanischen Gründen ist es jedoch vorteilhaft, wenn die Kanten der Spulengänge gebrochen werden (Fasen oder Verrundungen). Wegen der magnetischen Eigenschaften sind runde, möglichst kreisrunde, oder annähernd oktagonale Querschnitte der Spulengänge zu bevorzugen, verursachen aber bei der Herstellung einen erheblichen Mehraufwand.

Aus einem einzigen Formkörper mechanisch herausgearbeitete bi- oder multifilare Spulen können gegenüber zusammengefügten monofilaren Spulen von Vorteil sein, wenn es beim Fügen nicht gelingt, die Fügestelle gegenüber dem umgebenden supraleitenden Material homogen und gleichartig zugestalten. Beispielsweise können nicht-hochtemperatursupraleitende Bereiche in der Fügestelle vermieden werden.

Bifilare oder multifilare Spulen, die durch entsprechende Anordnung der Einschnitte in einem Formkörper oder durch Fügen von unterschiedlich großen Spulen hergestellt wurden, weisen hierbei den Vorteil auf, daß sich die magnetischen Eigenfelder der gegenüber liegenden Spulenabschnitte gegenseitig verringern bzw. aufheben können; hierdurch können Induktionen und Wechselstromverluste weiter verringert werden.

Dies gilt sowohl für bi- oder multifilare Spulen, bei denen mindestens eine "monofilare" Spule einen geringeren Innen- oder/und Außendurchmesser hat als mindestens eine andere "monofilare" hiermit zusammenhängende Spule und gilt insbesondere für solche bi- oder multifilare Spulen, bei denen mindestens eine Spule einen Außendurchmesser aufweist, der geringer ist als der Innendurchmesser von mindestens einer anderen hiermit zusammenhängenden Spule, als auch für solche bi- oder multifilaren Spulen, bei denen die Spulengänge mehrerer zusammenhängender Spulen den gleichen oder annähernd gleichen Innenoder/und Außendurchmesser aufweisen und bei denen sich die in Längsrichtung der Spule die Spulengänge der verschiedenen "monofilaren" Spulen regelmäßig abwechseln. Bei letztgenanntem Typ sind aus Fertigungsgründen gleiche Innen- und Außendurchmesser zu bevorzugen.

Alle diese spiralförmigen Körper können als Spule oder auch in anderer Weise als supraleitende Spirale eingesetzt werden. Insbesondere kann eine erfindungsgemäße Spule als Halbzeug für die Herstellung von hochtemperatur-supraleitenden Transformatoren, Wicklungen, Magneten, Strombegrenzungen oder Stromzuführungen verwendet werden. Derartige Spulen können als Transformatorenspulen auf der Sekundärseite eines Transformators oder als strombegrenzende Spulen, auch in z.B. bifilarer Ausführung, als resistive Strombegrenzer eingesetzt werden. Sie können auch zur Verstärkung des Magnetfeldes eines äußeren Magneten, insbesondere im Zentrum der Spule, als Innenspulen eingesetzt werden, während die äußeren Abschnitte der Spule auch aus Drähten gewickelt sein können, weil das Magnetfeld, das sich durch supraleitende Drahtwicklungen im inneren Teil der Spule erzeugen läßt, ggbfs. nicht ausreichend stark ist.

Für die Vermessung des Wechselstromverlustes können auch Spulen mit anderen Querschnitten als 5 x 5 mm verwerdet werden, da sich die Querschnitte entsprechend hierauf umrechnen lassen.

### Beispiele:

### Beispiel 1:

Zur Herstellung der HTSL-Spule wurde ein hochtemperatursupraleitendes BSCCO-Rohr mit einem Innendurchmesser von 103 mm, einem Außendurchmesser von 113 mm und einer Länge von 100 mm eingesetzt. An den jeweiligen Enden des BSCCO-Rohres befanden sich Silberkontakte mit einer Höhe von 20 mm. Der elektrische Gesamtwiderstand des Rohres, bestimmt mittels einer 2-Punkt-Messung bei Raumtemperatur, betrug 0,1 Ohm. Nach dieser Widerstandsmessung wurde die Außenfläche des BSCCO-Rohres straff mit Isolierband des Typs TESA 4651 umwickelt. Dann erfolgte die Positionierung und Zentrierung der Metallhalterung im Innenteil des Rohres. Im Anschluß daran wurde der gesamte Rohrinnenraum mit einer Mischung aus Isocyanat und Polyether-Polyol ausgeschäumt. Nach einer Stunde erfolgte die Beseitigung des resultierenden, überstehenden Polyurethan-Hartschaummaterials. Anschließend wurde auf die äußere Isolierbandschicht ein Gewindeverlauf aufgezeichnet, dessen Steigung mit 7 mm festgelegt worden war. Dann erfolgte das Einspannen des HTSL-Rohraufbaus in einen Schraubstock. Im Anschluß daran wurde mittels einer Eisensäge, in der sich ein Sägeblatt vom Typ LUX-PROFI-400780 befand, entlang des vorgezeichneten Gewindeverlaufs, das BSCCO-Material des Rohres vollständig durchtrennt. Nach Abschluß der Sägearbeiten erfolgte die Reinigung der Sägeschnitte und deren Verfüllung mit einer Mischung aus Styroleinbettmasse vom Typ SCANDIPLAST 9101 und Aluminiumnitridpulver im Verhältnis 1:1. Nachdem diese Mischung ausgehärtet war, wurde zuerst die Metallstange aus dem Hartschaumkern herausgezogen und dann der Hartschaumkern selbst mittels eines Messers aus dem Innenraum der Rohrspule herausgeschnitten. Die nun innen teilweise noch freiliegenden Sägeschnitte wurden ebenfalls mit einer Mischung aus Polystyroleinbettmasse und Aluminiumnitridpulver 1 : 1 verfüllt. Nach dem Abbinden der Innensägeschnittverfüllung erfolgte die Entfernung des außen aufliegenden Isolierbandes und die erneute Messung des elektrischen Gesamtwiderstands bei Raumtemperatur. Dieser wies einen Endwert von 1,6 Ohm auf. Die kritische Stromdichte der Spule betrug bei 77 K 476 A/cm².

### Beispiel 2:

Zur Herstellung der HTSL-Spule wurde wiederum ein BSCCO-Rohr mit der Spezifikation wie bei Beispiel 1 eingesetzt. Die Außenfläche des Rohres wurde nun mit einem 5 mm starken Mantel aus Glasfasergewebe und Epoxidharz versehen. Dann erfolgte das Anbringen der Metallhalterung, das Ausschäumen des Rohrinnenraumes, die Aufzeichnung des Gewindeverlaufs, das Einsägen des BSCCO-Materials und die Verfüllung der Sägeschnitte mit der Styroleinbettmasse-Aluminiumnitridpulver-Mischung, wie unter Beispiel 1 beschrieben. Nachdem die Füllmasse ausgehärtet war, wurde das HTSL-Spiral-probestück in eine Drehbank eingespannt und der Epoxid-Glasfaserverbundmantel sowie die überstehende, ausgehärtete Füllmasse abgedreht. Anschließend erfolgte die Entfernung der Metallhalterung und des Hartschaumkerns wie unter Beispiel 1 beschrieben. Die Messung des Endwiderstands ergab einen Wert von 1,8 Ohm.

### Beispiel 3:

Erneut wurde zur Herstellung der HTSL-Spule ein BSCCO-Rohr eingesetzt wie unter Beispiel 1 beschrieben. Nach Messung des Gesamtwiderstandes und Aufbringen der Isolierbandwicklung wurde der Rohrinnenraum mit einer Lackschicht überzogen. Dann wurde die Metallhalterung positioniert und zentriert. Anschließend wurde der Rohrinnenraum mit einer Modellgipsmasse ausgegossen. Die weitere Verarbeitung erfolgte wie unter Beispiel 1 beschrieben. Die ausgehärtete Gipsmasse wurde mittels eines kleinen Stecheisens aus dem Spiralrohrinnenraum entfernt. Der gemessene Endwiderstandswert der Spule lag bei 1,6 Ohm. Die kritische Stromdichte der Spule betrug bei 77 K 548 A/cm².

### Beispiel 4:

Für die Herstellung der HTSL-Spule wurde wiederum ein BSCCO-Rohr gemäß der Spezifikation, beschrieben unter Beispiel 1, verwendet. Dann erfolgte die Messung des Gesamtwiderstands und das Aufbringen der straff gespannten Isolierbandschicht auf die Außenfläche des BSCCO-Rohres. Anschließend wurde die Positionierung der Metallhalterung vorgenommen, die nun zusätzlich mit einem Gewinde ausgestattet war und einen Durchmesser von 30 mm besaß. Nun erfolgte das Einsetzen eines zylinderförmigen Kunststoffweichschaumkörpers in der Weise, daß der mit einer Innenöffnung versehene Zylinder durch selbige auf die Metallhalterung aufgesetzt und entlang dieser in den Innenraum des Rohres abgesenkt wurde. Der Durchmesser der Innenöffnung des Kunststoffzylinders war gleich dem Außendurchmesser der Metallhalterung, wohingegen der Außendurchmesser des Zylinders 2 mm größer war, als der Innendurchmesser des BSCCO-Rohres. Zudem war die Länge des Kunststoffweichschaumkörpers 10 mm größer, als die Länge des supraleitendes Rohres. Nach dem Einpassen des Kunststoffzylinders wurde eine Metallplatte (Materialstärke = 3 mm, Innenbohrung = 32 mm, Außendurchmesser = 100 mm) über die Metallhalterung auf die Stirnseite des Zylinders aufgelegt. Anschließend erfolgte das Zusammenpressen des Kunststoffweichschaumkörpers mittels einer Mutter, die durch das Gewinde der Metallhalterung geführt wurde, so daß sich eine Versteifung des BSCCO-Rohres von innen mittels dieses Vorgangs ergab. Dann wurde die Bearbeitung gemäß Beispiel 1 fortgeführt. Nachdem die Verfüllung der Sägeschnitte abgeschlossen war, erfolgte die Herausnahme des Weichschaumkunststoffkörpers aus dem Innenraum der Spule, so daß die unter Beispiel 1 beschriebenen Abschlußarbeiten vorgenommen werden konnten. Der Endwert des elektrischen Gesamtwiderstands betrug 1,9 Ohm.

### Beispiel 5:

Erneut erfolgte der Einsatz eines BSCCO-Rohres gemäß der unter Beispiel 1 beschriebenen Spezifikation. Die Messung des Gesamtwiderstandes und die Verarbeitung wurden ebenfalls, wie unter Beispiel 1 aufgeführt, vorgenommen. Die Verfüllung der Sägeschnitte in diesem Beispiel erfolgte jedoch mit einer Mischung aus Styroleinbettmasse und Aluminiumoxidpulver im Verhältnis 1:1. Der Endwiderstand der HTSL-Spule betrug 1,8 Ohm.

### Beispiel 6:

Gemäß Beispiel 5, jedoch unter Verwendung einer Epoxidharz- Aluminiumnitrid-Pulvermischung im Verhältnis 1 : 1. Der Endwiderstandswert der HTSL-Spule betrug 1,7 Ohm.

### Beispiel 7:

Wie unter Beispiel 1 beschrieben, jedoch ohne Silberkontaktflächen an den Enden des BSCCO-Rohres. Endwiderstandswert der HTSL-Spule 1,9 Ohm.

### Beispiel 8:

Entsprechend Beispiel 1, aber unter Verwendung eines BSCCO-Rohres mit einem Innendurchmesser von 55 mm, einem Außendurchmesser von 70 mm und einer Länge von 200 mm. Die Höhe der Silberkontakte an den Enden des Rohres betrug 20 mm. Der Endwiderstandswert lag nach der Bearbeitung bei 1,1 Ohm.

### Beispiel 9:

Herstellung einer bifilaren Spule entsprechend der in Beispiel 1 beschriebenen Grundverfahrensweise und unter Verwendung eines BSCCO-Rohres mit einem Innendurchmesser von 55 mm, einem Außendurchmesser von 70 mm und einer Länge von 200 mm. Zur Schaffung eines gegenläufigen Spiralgangs wurde der einfach geschnittene Spiralgang mit Klebstoffmasse verfüllt und dann erneut mittels einer Säge in einen zweiten Spiralgang unterteilt. Durch entsprechende Einschnitte am gegenüberliegenden Ende der Spule wurden die notwendige Stromzuführungen hergestellt. Die Höhe der Silberkontakte an den jeweiligen Enden des Rohres betrug 20 mm, der Endwiderstandswert nach erfolgter Bearbeitung lag bei 1,7 Ohm.

Die kritische Stromdichte J_{c} der Spulen der oben aufgeführten Beispiele betrug bei 77 K mindestens 100 A/cm², vorzugsweise mindestens 400 A/cm² und besonders bevorzugt mindestens 500 A/cm², bei 64 K mindestens 400 A/cm² und bei 4 K mindestens 2000 A/cm² bzw. vorzugsweise mindestens 5000 A/cm².

## Patentansprüche

1. Verfahren zur Herstellung einer supraleitenden Spule,
**dadurch gekennzeichnet,**
a) **dass** ein Formkörper aus einem Material, das supraleitend ist oder bei weiterer thermischer Behandlung supraleitend wird, soweit der Formkörper nicht mit einem geeigneten Hohlraum versehen ist, zu einem geeigneten Hohlkörper bearbeitet wird,
b) **dass** eine Verstärkung vorgesehen wird, die ausgewählt ist unter einer Außenverstärkung, mit der der Formkörper oder der daraus erhaltene Hohlkörper außen beschichtet wird, einer als Innenverstärkung wirkenden Halterung, mit der der Hohlkörper fest verbunden wird, oder einer Kombination davon,
c) **dass** der Hohlkörper nach Vorsehen der Verstärkung mit Einschnitten oder Durchschnitten in der Form der zukünftigen Spulengeometrie versehen wird,
d) **dass** die Ein- oder Durchschnitte als Verstärkung mit einem verstärkenden Material verfüllt werden und/oder ein verstärkendes Material außen auf den Formkörper aufgebracht wird,
e) **dass** im Falle von Einschnitten der Hohlkörper innen soweit abgearbeitet wird, dass aus den Einschnitten Durchschnitte werden, und
f) **dass** die Verstärkung ganz oder teilweise entfernt wird.

2. Verfahren nach Anspruch 1,
**dadurch gekennzeichnet,**
**dass** die nach Schritt f) erhaltenen Durchschnitte mit einem verstärkenden Material verfüllt werden.

3. Verfahren nach Anspruch 1 oder 2,
**dadurch gekennzeichnet,**
**dass** die Ein- oder Durchschnitte von außen mit dem verstärkenden Material verfüllt werden.

4. Verfahren nach einem der vorhergehenden Ansprüche,
**dadurch gekennzeichnet,**
**dass** vor der Abarbeitung der Einschnitte die als Innenverstärkung wirkende Halterung ganz oder teilweise entfernt wird.

5. Verfahren nach Anspruch 4,
**dadurch gekennzeichnet,**
**dass** der Hohlkörper nach Abarbeiten der Einschnitte im Inneren mit einem verstärkenden Material beschichtet wird.

6. Verfahren nach Anspruch 5,
**dadurch gekennzeichnet,**
**dass** die erhaltenen Durchschnitte mit einem verstärkenden Material verfüllt werden.

7. Verfahren nach einem der vorhergehenden Ansprüche,
**dadurch gekennzeichnet,**
**dass** nach Fertigstellung der Spulengeometrie die Verstärkung und/oder das verstärkende Material ganz oder teilweise entfernt wird.

8. Verfahren nach Anspruch 7,
**dadurch gekennzeichnet,**
**dass** nach Fertigstellung der Spulengeometrie die Verfüllung der Durchschnitte ganz oder teilweise erhalten wird.

9. Verfahren nach einem der Ansprüche 1 bis 8,
**dadurch gekennzeichnet,**
**dass** das Supraleitermaterial mindestens eine der supraleitenden Phasen mit einer Zusammensetzung auf der Basis (Bi,Pb)-Ea-Cu-O, (Y,SE)-Ea-Cu-O oder (Tl,Pb)-(Ea,Y)-Cu-O enthält, wobei Ea für Erdalkalielemente steht.

10. Verfahren nach Anspruch 9,
**dadurch gekennzeichnet,**
**dass** Ea für mindestens ein Erdalkalielement ausgewählt unter Ba, Ca und Sr steht.

11. Verfahren nach einem der Ansprüche 1 bis 10,
**dadurch gekennzeichnet,**
**dass** das Supraleitermaterial neben der oder den supraleitenden Phasen einen Gehalt an einer oder mehreren Verbindungen aufweist, die erst oberhalb von 950 °C schmelzen und sich nicht unterhalb von 950 °C zersetzen.

12. Verfahren nach Anspruch 11,
**dadurch gekennzeichnet,**
**dass** die mindestens eine Verbindung ausgewählt ist unter BaSO₄, SrSO₄ und (Ba,Sr)SO₄.

13. Verfahren nach einem der vorhergehenden Ansprüche,
**dadurch gekennzeichnet,**
**dass** die elektrischen Anschlussflächen von einem verstärkenden Material befreit werden und mit einem metallischen, elektrisch leitenden Material beschichtet oder bedeckt werden.

14. Verfahren nach Anspruch 13,
**dadurch gekennzeichnet,**
**dass** das metallische, elektrisch leitende Material eine Silberlegierung ist.

15. Verfahren nach einem der vorhergehenden Ansprüche,
**dadurch gekennzeichnet,**
**dass** ein Formkörper verwendet wird, der in Richtung des Stromverlaufs in der Spule texturiert ist.

16. Verfahren nach einem der vorhergehenden Ansprüche,
**dadurch gekennzeichnet,**
**dass** ein Formkörper verwendet wird, der nach einem Schmelzgussverfahren hergestellt wurde.

17. Verfahren nach Anspruch 16,
**dadurch gekennzeichnet,**
**dass** der Formkörper nach einem Schleudergussverfahren hergestellt wurde.

18. Verfahren nach einem der vorhergehenden Ansprüche,
**dadurch gekennzeichnet,**
**dass** Einschnitte in einen Formkörper derart eingebracht werden, dass der resultierende Formkörper die Geometrie einer mono-, bi- oder multifilaren Spule aufweist.

19. Verfahren nach einem der vorhergehenden Ansprüche,
**dadurch gekennzeichnet,**
**dass** mindestens zwei supraleitende Spulen mit unterschiedlichen Durchmessern auf Abstand ineinander gestellt und zu einer bi- oder multifilaren Spule supraleitend zusammengefügt werden.

20. Supraleitende Spule erhältlich nach einem Verfahren nach einem der Ansprüche 1 bis 19,
**dadurch gekennzeichnet,**
**dass** die supraleitende Spule zumindest teilweise mit einer Verstärkung versehen ist, wobei die Verstärkung ausgewählt ist unter einer Außenverstärkung, einer Innenverstärkung, einer Verfüllung der Durchschnitte mit einem verstärkenden Material und einer Kombination der Vorhergehenden.

21. Supraleitende Spule nach Anspruch 20,
**dadurch gekennzeichnet,**
**dass** die Spule aus einem Supraleitermaterial besteht, das stark texturiert und dabei so orientiert ist, dass die Plättchenebenen, die der Ebene der besten Supraleitfähigkeit entsprechen, weitgehend in Richtung des Spulenverlaufes ausgerichtet sind, wobei die Spule aus einem supraleitenden Massivteil herausgearbeitet ist.

22. Supraleitende Spule nach Anspruch 20 oder 21,
**dadurch gekennzeichnet,**
**dass** das Supraleitermaterial mindestens eine der supraleitenden Phasen mit einer Zusammensetzung im Wesentlichen auf der Basis (Bi,Pb)-Ea-Cu-O, (Y,SE)-Ea-Cu-O oder (Tl,Pb)-(Ea,Y)-Cu-O enthält, wobei Ea für Erdalkalielemente steht.

23. Supraleitende Spule nach Anspruch 22,
**dadurch gekennzeichnet,**
**dass** das mindestens eine Erdalkalielement ausgewählt ist unter Ba, Ca und Sr.

24. Supraleitende Spule nach einem der Ansprüche 20 bis 23,
**dadurch gekennzeichnet,**
**dass** das Supraleitermaterial neben der oder den supraleitenden Phasen einen Gehalt an einer oder mehreren Verbindungen aufweist, die erst oberhalb von 950 °C schmelzen uns sich nicht unterhalb von 950 °C zersetzen.

25. Supraleitende Spule nach Anspruch 24,
**dadurch gekennzeichnet,**
**dass** die Verbindung ausgewählt ist unter BaSO₄, SrSO₄ und (Ba,Sr)SO₄.

26. Supraleitende Spule nach einem der Ansprüche 20 bis 25,
**dadurch gekennzeichnet,**
**dass** sie aus einem im Schmelzgussverfahren hergestellten Formkörper herausgearbeitet ist.

27. Supraleitende Spule nach Anspruch 26,
**dadurch gekennzeichnet,**
**dass** die Spule aus einem Formkörper herausgearbeitet ist, der nach einem Schleudergussverfahren erhalten worden ist.

28. Supraleitende Spule nach einem der Ansprüche 20 bis 27,
**dadurch gekennzeichnet,**
**dass** ihre Kontaktflächen mit einem metallischen, elektrisch leitenden Material beschichtet oder mit einer Folie oder einem Blech aus diesem Material bedeckt sind.

29. Supraleitende Spule nach einem der Ansprüche 20 bis 28,
**dadurch gekennzeichnet,**
**dass** sie keine ganzflächige metallische Ummantelung bzw. Bedeckung aufweist.

30. Supraleitende Spule nach einem der Ansprüche 20 bis 29,
**dadurch gekennzeichnet,**
**dass** mindestens der mittlere Bereich der Spule frei von einer metallischen oder andersartigen elektrisch normalleitenden Ummantelung oder Bedeckung ist.

31. Supraleitende Spule nach einem der Ansprüche 20 bis 30,
**dadurch gekennzeichnet,**
**dass** sie eine Außenverstärkung der Spulengänge aufweist, die die Spulengänge außerhalb der Einschnitte oder/und zwischen den Spulengängen verstärkt.

32. Supraleitende Spule nach Anspruch 31,
**dadurch gekennzeichnet,**
**dass** die Außenverstärkung ein organisches oder anorganisches Klebstoffsystem oder ein Mehrkomponentenklebstoffsystem, gegebenenfalls mit einem Füllstoff wie zum Beispiel Aluminiumnitrid, Siliciumnitrid, Aluminiumoxid oder/und Siliciumdioxid verstärkt, enthält.

33. Verwendung einer supraleitenden Spule nach einem der Ansprüche 20 bis 32 als Halbzeug für die Herstellung von hochtemperatursupraleitenden Transformatoren, Wicklungen, Magneten, Innenspulen von Magneten, Strombegrenzern oder Stromzuführungen.

## Claims

1. A method for making a superconducting coil,
**characterized in that**
a) a molded body in a material which is superconducting or which becomes superconducting in a further heat treatment, insofar the molded body is not provided with a suitable cavity, is machined into a suitable hollow body,
b) a reinforcement is provided, which is selected from an external reinforcement, with which the molded body or resulting hollow body is coated on the outside, a support acting as an internal reinforcement, to which the hollow body is securely attached, or a combination thereof,
c) the hollow body after provision of the reinforcement is provided with through-cuts or sectional cuts in the form of the future coil geometry,
d) the through-cuts or sectional cuts as a reinforcement are filled with a reinforcing material and/or a reinforcing material is applied on the outside on the molded body,
e) in the case of through-cuts, the hollow body is machined off, inside, to the extent that the through-cuts become sectional cuts, and
f) the reinforcement is totally or partially removed.

2. The method according to claim 1,
**characterized in that**
the sectional cuts obtained after step f) are filled with a reinforcing material.

3. The method according to claim 1 or 2,
**characterized in that**
the through-cuts or sectional cuts are filled from the outside with the reinforcing material.

4. The method according to any of the preceding claims, **characterized in that**
before the machining of the through-cuts, the support acting as an inner reinforcement is totally or partially removed.

5. The method according to claim 4,
**characterized in that**,
the hollow body after machining of the through-cuts is coated in the inside with a reinforcement material.

6. The method according to claim 5, **characterized in that**,
the obtained sectional cuts are filled with a reinforcing material.

7. The method according to any of the preceding claims,
**characterized in that**,
after completing the coil geometry, the reinforcement and/or the reinforcing material is totally or partially removed.

8. The method according to claim 7, **characterized in that**,
after completion of the coil geometry, the filling of the sectional cuts is achieved totally or partially.

9. The method according to any of claims 1 to 8,
**characterized in that**,
the superconducting material contains one of the superconduction phases with a composition based on (Bi,Pb)-Ea-Cu-O, (Y,SE)-Ea-Cu-O or (Tl,Pb)-(Ea,Y)-Cu-O, wherein Ea stands for earth alkali elements.

10. The method according claim 9,
**characterized in that**,
Ea stands for at least one earth alkali element selected from Ba, Ca and Sr.

11. The method according to any of claims 1 to 10,
**characterized in that**,
the superconducting material in addition to the superconduction phase(s) has a content of one or several compounds, which only melt above 950°C and do not decompose under 950°C.

12. The method according to claim 11,
**characterized in that**,
said at least one compound is selected from BaSO₄, SrSO₄ and (Ba,Sr)SO₄.

13. The method according to any of the preceding claims,
**characterized in that**,
the electric connection surfaces are free of any reinforcing material and are coated or covered with an electrically conducting metal material.

14. The method according to any of claim 13,
**characterized in that**,
the electrically conducting metal material is a silver alloy.

15. The method according to any of the preceding claims,
**characterized in that**,
a molded body is used, which is textured in the direction of the current flow in the coil.

16. The method according to any of the preceding claims,
**characterized in that**,
a molded body is used, which was prepared according to a molten casting method.

17. The method according 16,
**characterized in that**,
the molded body was prepared according to a spin casting method.

18. The method according to any of the preceding claims,
**characterized in that**,
through-cuts in a molded body are incorporated so that the resulting molded body has the geometry of a monofilar, bifilar or multifilar coil.

19. The method according to any of the preceding claims,
**characterized in that**,
at least two superconducting coils with different diameters are placed inside each other at a distance from each other and are fitted together as superconductors into a bifilar or multifilar coil.

20. A superconducting coil which may be obtained in accordance with a method according to any of claims 1 to 19,
**characterized in that**,
the superconducting coil is at least partly provided with a reinforcement, wherein this reinforcement is selected from an external reinforcement, an internal reinforcement, a filling of the sectional cuts with a reinforcing material and a combination of the aforementioned.

21. The superconducting coil according to claim 20,
**characterized in that**,
the coil consists of a superconducting material which is strongly textured and therefore oriented so that the platelet planes, which correspond to the plane of best superconductivity, are largely aligned in the direction of the coil extension, wherein the coil is elaborated from a superconducting massive part.

22. The superconducting coil according to claim 20 or 21,
**characterized in that**,
the superconducting material contains at least one or the superconducting phases with a composition essentially based on (Bi,Pb)-Ea-Cu-O, (Y,SE)-Ea-Cu-O or (Tl,Pb)-(Ea,Y)-Cu-O, wherein Ea stands for earth alkali elements.

23. The superconducting coil according to claim 22,
**characterized in that**,
at least one earth alkali element is selected from Ba, Ca and Sr.

24. The superconducting coil according to any of claims 20 to 23,
**characterized in that**,
the superconducting material in addition to the superconducting phase(s) has a content of one or several compounds which only melt above 950°C and do not decompose below 950°C.

25. The superconducting coil according to claim 24,
**characterized in that**,
the compound is selected from BaSO₄, SrSO₄ and (Ba,Sr)SO₄.

26. The superconducting coil according to any of claims 20 to 25,
**characterized in that**,
it is elaborated from a molded body produced in a molten casting method.

27. The superconducting coil according to claim 26,
**characterized in that**,
the coil is elaborated from a molded body, which was obtained according to a spin casting method.

28. The superconducting coil according to any of claims 20 to 27,
**characterized in that**,
its contact surfaces are coated with an electrically conducting metal material or covered with a sheet or a metal sheet of this material.

29. The superconducting coil according to any of claims 20 to 28,
**characterized in that**,
it does not have any metal casing or cover over the whole surface.

30. The superconducting coil according to any of claims 20 to 29,
**characterized in that**,
at least the middle area of the coils is free from any metal or electrically normally-conducting coating or covering of another kind.

31. The superconducting coil according to any of claims 20 to 30,
**characterized in that**,
it has an external reinforcement of the coil passages, which reinforces the coil passages outside the through-cuts or/and between the coil passages.

32. The superconducting coil according to claim 31,
**characterized in that**,
the external reinforcement contains an organic or inorganic adhesive system or a multi-component adhesive system, with a filler if need be, such as for example aluminum nitride, silicon nitride, aluminum oxide or/and silicon dioxide.

33. The use of a superconducting coil according to any of claims 20 to 32, as a half-finished product for preparing high temperature superconducting transformers, windings, magnets, inner coils of magnets, current limiters or current feeds.

## Revendications

1. Procédé de fabrication d'une bobine supraconductrice, **caractérisé**
a) **en ce qu'**un élément façonné dans un matériau qui est supraconducteur ou qui devient supraconducteur quand il est soumis à un autre traitement thermique, dans la mesure où l'élément façonné n'est pas muni d'une cavité appropriée, est transformé en un corps creux approprié,
b) **en ce qu'**il est prévu un renforcement qui est choisi parmi un renforcement externe avec lequel l'élément façonné ou le corps creux obtenu à partir de celui-ci est revêtu extérieurement, une fixation qui agit comme un renforcement interne auquel le corps creux est relié fixement, ou une combinaison de ceux-ci,
c) **en ce que**, après avoir été doté du renforcement, le corps creux est doté d'entailles ou de découpes à la forme de la géométrie future de la bobine,
d) **en ce que** les entailles ou découpes sont remplies en tant que renforcement avec un matériau renforçateur et/ou un matériau renforçateur est déposé extérieurement sur l'élément façonné,
e) **en ce que**, dans le cas d'entailles du corps creux, un enlèvement de matière est effectué intérieurement jusqu'à ce que les entailles deviennent des découpes, et
f) **en ce que** le renforcement est enlevé en tout ou partie.

2. Procédé selon la revendication 1, **caractérisé en ce que** les découpes obtenues après l'étape f) sont remplies avec un matériau renforçateur.

3. Procédé selon la revendication 1 ou la revendication 2, **caractérisé en ce que** les entailles ou découpes sont remplies de l'extérieur avec le matériau renforçateur.

4. Procédé selon l'une des revendications précédentes, **caractérisé en ce que**, avant l'enlèvement de matière des entailles, la fixation faisant fonction de renforcement interne est enlevée en tout ou partie.

5. Procédé selon la revendication 4, **caractérisé en ce que**, après l'enlèvement de matière des entailles, le corps creux est revêtu intérieurement avec un matériau renforçateur.

6. Procédé selon la revendication 5, **caractérisé en ce que** les découpes obtenues sont remplies avec un matériau renforçateur.

7. Procédé selon l'une des revendications précédentes, **caractérisé en ce que**, une fois la géométrie de la bobine réalisée, le renforcement et/ou le matériau renforçateur est enlevé en tout ou partie.

8. Procédé selon la revendication 7, **caractérisé en ce que**, une fois la géométrie de la bobine réalisée, le remplissage des découpes est conservé en tout ou partie.

9. Procédé selon l'une des revendications 1 à 8, **caractérisé en ce que** le matériau supraconducteur contient l'une au moins des phases supraconductrices ayant une composition à base de (Bi,Pb)-Ea-Cu-O, (Y,SE)-Ea-Cu-O ou (Tl,Pb)-(Ea,Y)-Cu-O, où Ea désigne des éléments alcalino-terreux.

10. Procédé selon la revendication 9, **caractérisé en ce que** Ea désigne au moins un élément alcalino-terreux choisi parmi Ba, Ca et Sr.

11. Procédé selon l'une des revendications 1 à 10, **caractérisé en ce que**, en plus de la ou des phases supraconductrices, le matériau supraconducteur présente une teneur en un ou plusieurs composés qui fondent seulement à plus de 950°C et qui ne se décomposent pas en dessous de 950°C.

12. Procédé selon la revendication 11, **caractérisé en ce que** ledit au moins un composé est choisi parmi le BaSO₄, le SrSO₄ et le (Ba,Sr)SO₄.

13. Procédé selon l'une des revendications précédentes, **caractérisé en ce que** les plages de connexion électrique sont débarrassées d'un matériau renforçateur et revêtues ou recouvertes d'un matériau métallique électriquement conducteur.

14. Procédé selon la revendication 13, **caractérisé en ce que** le matériau métallique électriquement conducteur est un alliage d'argent.

15. Procédé selon l'une des revendications précédentes, **caractérisé en ce qu'**il utilise un élément façonné qui est texturé dans le sens du trajet du courant dans la bobine.

16. Procédé selon l'une des revendications précédentes, **caractérisé en ce qu'**il utilise un élément façonné qui a été fabriqué par un procédé de coulée en fusion.

17. Procédé selon la revendication 16, **caractérisé en ce que** l'élément façonné a été fabriqué par un procédé de coulée centrifuge.

18. Procédé selon l'une des revendications précédentes, **caractérisé en ce que** des entailles sont réalisées dans un élément façonné de telle façon que l'élément façonné résultant présente la géométrie d'une bobine mono-, bi- ou multifilaire.

19. Procédé selon l'une des revendications précédentes, **caractérisé en ce qu'**au moins deux bobines supraconductrices ayant des diamètres différents sont introduites l'une dans l'autre avec un écartement et assemblées de manière supraconductrice en une bobine bi- ou multifilaire.

20. Bobine supraconductrice pouvant être obtenue par un procédé selon l'une des revendications 1 à 19, **caractérisée en ce que** la bobine supraconductrice est dotée au moins en partie d'un renforcement, ce renforcement étant choisi parmi un renforcement externe, un renforcement interne, un remplissage des découpes avec un matériau renforçateur et une combinaison des précédents.

21. Bobine supraconductrice selon la revendication 20, **caractérisée en ce que** la bobine est faite d'un matériau supraconducteur qui est fortement texturé et de ce fait orienté de telle façon que les plans des lamelles qui correspondent au plan de la meilleure supraconductivité sont majoritairement alignés dans le sens du trajet du courant dans la bobine, la bobine étant usinée à partir d'une pièce massive supraconductrice.

22. Bobine supraconductrice selon la revendication 20 ou la revendication 21, **caractérisée en ce que** le matériau supraconducteur contient l'une au moins des phases supraconductrices ayant une composition essentiellement à base de (Bi,Pb)-Ea-Cu-O, (Y,SE)-Ea-Cu-O ou (Tl,Pb)-(Ea,Y)-Cu-O, où Ea désigne des éléments alcalino-terreux.

23. Bobine supraconductrice selon la revendication 22, **caractérisé en ce que** ledit au moins un élément alcalino-terreux est choisi parmi Ba, Ca et Sr.

24. Bobine supraconductrice selon l'une des revendications 20 à 23, **caractérisé en ce que**, en plus de la ou des phases supraconductrices, le matériau supraconducteur présente une teneur en un ou plusieurs composés qui fondent seulement à plus de 950°C et qui ne se décomposent pas en dessous de 950°C.

25. Bobine supraconductrice selon la revendication 24, **caractérisée en ce que** le composé est choisi parmi le BaSO₄, le SrSO₄ et le (Ba, Sr)SO₄.

26. Bobine supraconductrice selon l'une des revendications 20 à 25, **caractérisé en ce qu'**elle est usinée à partir d'un élément façonné fabriqué par le procédé de coulée en fusion.

27. Bobine supraconductrice selon la revendication 26, **caractérisée en ce que** la bobine est usinée à partir d'un élément façonné qui a été obtenu par un procédé de coulée centrifuge.

28. Bobine supraconductrice selon l'une des revendications 20 à 27, **caractérisée en ce que** ses surfaces de contact sont revêtues d'un matériau métallique électriquement conducteur ou recouvertes d'une feuille ou d'une tôle de ce matériau.

29. Bobine supraconductrice selon l'une des revendications 20 à 28, **caractérisée en ce qu'**elle ne présente pas d'enrobage ou de recouvrement métallique sur la totalité de sa surface.

30. Bobine supraconductrice selon l'une des revendications 20 à 29, **caractérisée en ce qu'**au moins la zone médiane de la bobine est dépourvue d'enrobage ou de recouvrement normalement conducteur métallique ou autre.

31. Bobine supraconductrice selon l'une des revendications 20 à 30, **caractérisée en ce qu'**elle présente un renforcement externe des spires de la bobine qui renforce les spires de la bobine à l'extérieur des entailles ou/et entre les spires de la bobine.

32. Bobine supraconductrice selon la revendication 31, **caractérisée en ce que** le renforcement externe contient un système d'adhésif organique ou inorganique ou un système d'adhésif à plusieurs composants, le cas échéant renforcé avec une matière de charge telle que, par exemple, le nitrure d'aluminium, le nitrure de silicium, l'oxyde d'aluminium ou/et le dioxyde de silicium.

33. Utilisation d'une bobine supraconductrice selon l'une des revendications 20 à 32 en tant que produit semi-fini pour la fabrication de transformateurs, de bobinages, d'aimants, de bobines internes d'aimants, de limiteurs de courant ou d'alimentations de courant supraconducteurs à haute température.
